# EUROPÄISCHE PATENTSCHRIFT

(11) **EP 0 795 367 B1**
(45) Veröffentlichungstag und Bekanntmachung des Hinweises auf die Patenterteilung: **20.06.2001**
(21) Anmeldenummer: 97101342.0
(22) Anmeldetag: 29.01.1997
(51) Int. Cl.: B22F 1/00, H01H 1/02, C22C 1/04

(54) **Gesinterter Silber-Eisen-Werkstoff für elektrische Kontakte und Verfahren zu seiner Herstellung**
Silver-iron material for electrical switch contacts and process for its preparation
Matière argent-fer pour contacts interrupteurs électriques et procédé pour sa fabrication

(30) Priorität: 27.02.1996 DE 19607183
(43) Veröffentlichungstag der Anmeldung: 17.09.1997
(73) Patentinhaber: dmc2 Degussa Metals Catalysts Cerdec AG, 60287 Frankfurt am Main (DE)
(72) Erfinder: Weise, Wolfgang, Dr., 60318 Frankfurt (DE); Malikowski, Willi, 63739 Aschaffenburg (DE); Wolmer, Roger, 63571 Gelnhausen (DE); Braumann, Peter, Dr., 63755 Alzenau (DE); Koffler, Andreas, 61130 Niederau (DE)

(56) Entgegenhaltungen:
- EP-A- 0 144 959
- US-A- 3 708 283
- US-A- 4 937 041

## Beschreibung

Die Erfindung betrifft einen gesinterten Silber-Eisen-Werkstoff mit 0,5 bis 20 Gew.% Eisen und 0 bis 5 Gew.% sonstiger metallischer, oxidischer, nitridischer und/oder carbidischer Zusätze, Rest Silber, für elektrische Kontakte und ein Verfahren zur Herstellung dieses Werkstoffs.

Kontaktwerkstoffe für den Einsatz in der elektrischen Energietechnik müssen eine hohe Abbrandfestigkeit, geringe Verschweißkraft und niedrigen Kontaktwiderstand aufweisen. Für luftoffene Schaltgeräte in der Niederspannungstechnik hat sich für Schaltströme von kleiner als 100A der Verbundwerkstoff Silber-Nickel bewährt. Er besitzt eine hohe Abbrandfestigkeit bei sehr gutem Übertemperaturverhalten. Ein Nachteil des Werkstoffes liegt jedoch darin, daß Nickel, insbesondere in Form von Stäuben, schädliche Auswirkungen auf den menschlichen Organismus haben kann. Als Alternative zu Nickel ist daher verschiedentlich Eisen vorgeschlagen worden.

Aus der japanischen Patentanmeldung 79/148109 sind elektrische Kontaktwerkstoffe bekannt, die neben Silber noch Eisen, Nickel, Chrom und/oder Kobalt enthalten. Besonders Werkstoffe der Zusammensetzung AgFe10 zeigen einen hohen Verschleißwiderstand bei noch guter elektrischer Leitfähigkeit.

Auch in der Zeitschrift "Material & Methods Bd 44, No. 3, Sept. 56, Seite 121-126" werden Silber-Eisen-Werkstoffe für spezielle Kontaktanwendungen beschrieben. Aus der DE-AS 11-53-178 sind Silber-Kontaktwerkstoffe bekannt, die neben Silber und dem zu oxidierenden Bestandteil 0,001 bis 1 % Nickel, Eisen, Molybdän, Kobalt, Chrom, Titan und/oder Vanadium enthalten. Die DE-AS 11 06 965 beschreibt ein Verfahren zur Herstellung dichtgesinterter Formkörper aus Silber mit 5 bis 50 % mindestens eines der Metalle Vanadium, Tantal, Chrom, Molybdän, Wolfram, Eisen, Kobalt oder Nickel, die auch als Kontaktmaterial dienen können.

Silber-Eisen-Werkstoffe fanden bisher jedoch keine breitere Anwendung, da sie beim Schalten zur Bildung von Deckschichten neigen und damit zu hohen Kontakterwärmungen führen. Keiner dieser Werkstoffe erreicht die günstigen Eigenschaften der Silber-Nickel-Sinterwerkstoffe.

Bei allen bekannten Silber-Eisen-Werkstoff für elektrische Kontakte werden handelsübliche Eisenpulver eingesetzt, die Kohlenstoffgehalte von weniger als 0,05 Gew.% aufweisen und daher relativ weich sind. Gesintert wird üblicherweise in wasserstoffhaltigen Atmosphären, insbesondere in Stickstoff-Wasserstoffgemischen.

Es war daher Aufgabe der vorliegenden Erfindung, einen gesinterten Silber-Eisen-Werkstoff mit 0,5 bis 20 Gew.% Eisen und 0 bis 5 Gew.% sonstiger metallischer, oxidischer, nitridischer und/oder carbidischer Zusätze, Rest Silber, für elektrische Kontakte zu entwickeln, der eine geringe Verschweißneigung, einen geringen Kontaktwiderstand und eine hohe Abbrandfestigkeit und damit hohe Lebensdauer aufweist, und mit diesen Eigenschaften den bekannten Silber-Nickel-Kontaktwerkstoffen möglichst nahe kommt. Außerdem sollte ein Verfahren zur Herstellung solcher Werkstoffe entwickelt werden.

Diese Aufgabe wird erfindungsgemäß dadurch gelöst, daß die Eisenteilchen im gesinterten Werkstoff einen Kohlenstoffgehalt von mehr als 0,25 Gew.% und eine Mikrohärte von mehr als 200 HV 0,025 aufweisen.

Vorzugsweise sollen die Eisenteilchen einen Kohlenstoffgehalt von mehr als 0,4 Gew.% und eine Mikrohärte von mehr als 400 HV 0,025 besitzen.

Am besten bewährt haben sich Silber-Eisen-Werkstoffe, bei denen die Eisenteilchen im gesinterten Zustand einen Kohlenstoffgehalt von 0,6 bis 1,2 Gew.% und eine Mikrohärte von mehr als 600 HV 0,025 aufweisen.

Die Herstellung dieser Werkstoffe erfolgt durch Mischen von Silberpulver mit 0,5 bis 20 Gew.% Eisenpulver und 0 bis 5 Gew.% sonstiger metallischer, oxidischer, nitridischer und/oder carbidischer Zusätze, kaltisostatischem Pressen, Sintern bei 650 bis 940°C unter Schutzgas und Strangpressen, wobei ein Eisenpulver eingesetzt wird, das mehr als 0,25 Gew.% Kohlenstoff enthält, und das Sintern in einer wasserstofffreien Schutzgasatmosphäre erfolgen muß.

Überraschenderweise hat es sich gezeigt, daß man beim Einsatz eines Eisenpulvers, das im Ausgangszustand und auch nach dem Sintern mehr als 0,25 Gew.% Kohlenstoff, vorzugsweise zwischen 0,6 bis 1,2 Gew.% Kohlenstoff enthält, und dadurch eine Mikrohärte von mehr als 200 HV 0,025, vorzugsweise mehr als 600 HV 0,025 aufweist, ein Werkstoff erhalten wird, der im praktischen Einsatz eine deutliche Verbesserung im Übertemperaturverhalten bringt. Um den Kohlenstoffgehalt von mehr als 0,25 Gew.% und damit die gewünschte Mikrohärte im gesinterten Zustand beizubehalten, muß das Sintern des Werkstoffs in einer wasserstofffreien Schutzgasatmosphäre erfolgen. Dadurch wird gewährleistet, daß der Kohlenstoffgehalt des Eisenpulvers während des Sinterns nicht verringert wird.

Der erfindungsgemäße Silber-Eisen-Werkstoff zeigt hinsichtlich der Lebensdauer und der sonstigen Eigenschaften praktisch das gleiche Verhalten wie Silber-Nickel-Werkstoffe.

Den Silber-Eisenwerkstoffen können 0 bis 5 Gew.% metallische Zusätze, wie Zink, Kupfer, Mangan, Rhenium, Iridium und Ruthenium, oder nichtmetallische Zusätze, wie Wolframoxid, Molybdänoxid, Eisenoxide, Magnesiumoxid, Calziumoxid, Yttriumoxid, Tantaloxid, Chromoxid, Manganoxid, Zinkoxid, Aluminiumoxid, Indiumoxid, Siliziumoxid und Zirkonoxid zugesetzt werden.

Überraschenderweise lassen sich die erfindungsgemäßen Werkstoffe auch besser verarbeiten. Die Ursache liegt darin, daß das Eisen während des Strangpressens innerhalb der Silbermatrix deutlich feiner verteilt wird und daß sich das Eisen aufgrund der Sprödigkeit nicht zu langgestreckten Eisenzeilen verformt, wie in den bekannten Silber-EisenWerkstoffen. Die Werkstoffe lassen sich wirtschaftlich herstellen und sind in allen Schalteigenschaften mit dem Silber-Nickel-Werkstoff vergleichbar, insbesondere die Übertemperatur und Lebensdauer zeigen Werte, die auch Silber-Nickel-Werkstoffe erzielen.

Dies wurde durch elektrische Schaltversuche in serienmäßigen Schützen nachgewiesen. Die Versuche wurden mit 5,5 KW unter den Schaltbedingungen AC4 nach DIN VDE 0660 durchgeführt. Die Übertemperaturmessung erfolgte an den Kontaktbrücken bei einer Strombelastung von 20 A nach jeweils 20.000 Schaltungen. Die Werkstoffe und die Ergebnisse der mit diesen Werkstoffen durchgeführten Schaltversuche nach einer Gesamtschaltbelastung von 60.000 Schaltspielen sind in folgender Tabelle enthalten und zeigen die Verbesserung der erfindungsgemäßen Werkstoffe 6 bis 16 hinsichtlich der Kontakterwärmung gegenüber den bekannten Werkstoffen AgNi20 und AgFe9,5Zn1,5(Werkstoff 1 und 2) und Werkstoffen mit konventionellen Eisenpulvern (3 bis 5), die weniger als 0,1 Gew.% Kohlenstoff enthalten.

| Nr. | **Werkstoff** | Mittlere Übertemperatur in K | Lebensdauer |
|---|---|---|---|
| 1 | AgNi20 | 90 | 110.000 |
| 2 | AgFe8,5Zn1,5 | 116 | 95.000 |
| 3 | AgFe8 | 130 | 95.000 |
| 4 | AgFe8Re5 | 95 | 90.000 |
| 5 | AgFe6MgO0,5 | 95 | 90.000 |
| 6 | AgFe8,5Zn1,5 | 110 | 110.000 |
| 7 | AgFe6 | 110 | 110.000 |
| 8 | AgFe6Re0,5 | 80 | 100.000 |
| 9 | AgFe4MgO0,5 | 80 | 105.000 |
| 10 | AgFe4 | 80 | 100.000 |
| 11 | AgFe10 | 120 | 125.000 |
| 12 | AgFe8Al2O30,5 | 95 | 110.000 |
| 13 | AgFe8SnO20,5 | 90 | 110.000 |
| 14 | AgFe8SiO20,5 | 90 | 115.000 |
| 15 | AgFe8Ir0,5 | 95 | 125.000 |
| 16 | AgFe8Ru0,5 | 90 | 115.000 |

Die Herstellung der erfindungsgemäßen Werkstoffe ist in den nachstehenden Beispielen dargestellt. Dabei wird stets ein Eisenpulver eingesetzt, das etwa 0,9 Gew.% Kohlenstoff enthält und eine Härte von etwa 800 HV 0,025 aufweist.
1. 80 g Eisenpulver wird mit 920 g Silberpulver gemischt. Die Mischung wird kaltisostatisch gepreßt zu einem Strangpreßbolzen. Dieser wird unter wasserstofffreiem Stickstoff bei 850°C gesintert und zu Draht mit einem Durchmesser von 8 mm stranggepreßt. Der Draht wird durch Ziehen auf die gewünschten Enddurchmesser weiter verformt.
2. 80 g Eisenpulver und 5 g Rheniumpulver werden mit 915 g Silberpulver gemischt. Die Mischung wird kaltisostatisch gepreßt zu einem Strangpreßbolzen. Dieser wird unter wasserstofffreiem Stickstoff bei 850°C gesintert und zu Draht mit einem Durchmesser von 8 mm stranggepreßt. Der Draht wird durch Ziehen auf die gewünschten Enddurchmesser weiter verformt.

Die Drähte lassen sich stets gut zu Kontaktstücken weiterverarbeiten.

## Patentansprüche

1. Gesinterter Silber-Eisenwerkstoff mit 0,5 bis 20 Gew.% Eisen und 0 bis 5 Gew.% sonstiger metallischer, oxidischer, nitridischer und/oder carbidischer Zusätze, Rest Silber, für elektrische Kontakte,
**dadurch gekennzeichnet,**
daß die Eisenteilchen im gesinterten Werkstoff einen Kohlenstoffgehalt von mehr als 0,25 Gew.% und eine Mikrohärte von mehr als 200 HV 0,025 aufweisen.

2. Silber-Eisenwerkstoff nach Anspruch 1,
**dadurch gekennzeichnet,**
daß die Eisenteilchen im Werkstoff einen Kohlenstoffgehalt von mehr als 0,4 Gew.% und eine Mikrohärte von mehr als 400 HV 0,025 besitzen.

3. Silber-Eisenwerkstoff nach Anspruch 1 und 2,
**dadurch gekennzeichnet,**
daß die Eisenteilchen im Werkstoff einen Kohlenstoffgehalt von 0,6 bis 1,2 Gew.% und eine Mikrohärte von mehr als 600 HV 0,025 aufweisen.

4. Verfahren zur Herstellung von Silber-Eisenwerkstoffen nach Anspruch 1 bis 3, durch Mischen von Silberpulver mit 0,5 bis 20 Gew.% Eisenpulver und 0 bis 5 Gew.% sonstiger metallischer, oxidischer, nitridischer und/oder carbidischer Zusätze, kaltisostatischem Pressen, Sintern bei 650 bis 940°C und Strangpressen,
**dadurch gekennzeichnet,**
daß das Eisenpulver mehr als 0,25 Gew.% Kohlenstoff enthält und das Sintern in einer wasserstofffreien Schutzgasatmosphäre vorgenommen wird.

## Claims

1. A sintered silver-iron material containing 0.5 to 20 wt.% iron and 0 to 5 wt.% other metallic oxidic, nitridic and/or carbidic additives, the remainder silver, for electric contacts,
characterised in that
the iron particles in the sintered material have a carbon content exceeding 0.25 wt.% and a micro-hardness exceeding 200 HV 0.025.

2. A silver-iron material according to Claim 1,
characterised in that
the iron particles in the material have a carbon content exceeding 0.4 wt.% and a micro-hardness exceeding 400 HV 0.025.

3. A silver-iron material according to Claim 1 and 2,
characterised in that
the iron particles in the material have a carbon content of 0.6 to 1.2 wt.% and a micro-hardness exceeding 60 HV 0.025.

4. A process for the production of silver-iron materials according to Claim 1 to 3, by mixing silver powder with 0.5 to 20 wt.% iron powder and 0 to 5 wt.% other metallic, oxidic, nitridic and/or carbidic additives, cold-isostatic pressing, sintering at 650 to 940°C and extrusion,
characterised in that
the iron powder contains more than 0.25 wt.% carbon and the sintering is performed in a hydrogen-free protective gas atmosphere.

## Revendications

1. Matériau fritté argent-fer ayant de 0,5 à 20 % en poids de fer et de 0 à 5 % en poids d'autres additions métalliques, oxydiques, nitridiques, et/ou carbidiques, le reste étant de l'argent, pour des contacts électriques,
caractérisé en ce que
les particules de fer dans le matériau fritté possèdent une teneur en carbone de plus de 0,25 % en poids et une microdureté de plus de 200 HV 0,025.

2. Matériau argent-fer selon la revendication 1,
caractérisé en ce que
les particules de fer dans le matériau possèdent une teneur en carbone de plus de 0,4 % en poids et une microdureté de plus de 400 HV 0,025.

3. Matériau argent-fer selon la revendication 1 et la revendication 2,
caractérisé en ce que
les particules de fer dans le matériau possèdent une teneur en carbone allant de 0,6 à 1,2 % en poids et une microdureté de plus de 600 HV 0,025.

4. Procédé de production de matériaux argent-fer selon les revendications 1 à 3, par mélange de poudre d'argent avec 0,5 à 20 % en poids de poudre de fer et de 0 à 5 % en poids d'autres additions métalliques, oxydiques, nitridiques et/ou carbidiques, par pressage isostatique à froid et par frittage de 650 à 940°C et extrusion,
caractérisé en ce que
la poudre de fer renferme plus de 0,25 % en poids de carbone et le frittage est effectué dans une atmosphère de gaz protecteur dépourvu d'hydrogène.
